# EUROPÄISCHE PATENTSCHRIFT

(11) **EP 1 111 655 B1**
(45) Veröffentlichungstag und Bekanntmachung des Hinweises auf die Patenterteilung: **13.12.2006**
(21) Anmeldenummer: 00122550.7
(22) Anmeldetag: 16.10.2000
(51) Int. Cl.: H01J 61/36, H01K 1/38

(54) **Einschmelzfolie und zugehörige Lampe mit dieser Folie**
Seal foil an lamp provided with such a foil
Feuille de scellement et lampe équipée d'une telle feuille

(30) Priorität: 20.12.1999 DE 19961551
(43) Veröffentlichungstag der Anmeldung: 27.06.2001
(73) Patentinhaber: Patent-Treuhand-Gesellschaft für elektrische Glühlampen mbH, 81543 München (DE)
(72) Erfinder: Mittler, Bodo, 86356 Neusäss (DE)

(56) Entgegenhaltungen:
- EP-A- 0 309 749
- FR-A- 2 449 968
- GB-A- 2 057 498
- US-A- 5 021 711
- PATENT ABSTRACTS OF JAPAN vol. 006, no. 243 (E-145), 2. Dezember 1982 (1982-12-02) & JP 57 143243 A (IWASAKI DENKI KK), 4. September 1982 (1982-09-04)
- DATABASE WPI Section Ch, Week 198030 Derwent Publications Ltd., London, GB; Class L03, AN 1980-52659C XP002164795 & JP 55 024233 B (TOKYO SHIBAURA ELECTRIC CO), 27. Juni 1980 (1980-06-27)

## Beschreibung

### Technisches Gebiet

Die Erfindung betrifft eine Einschmelzfolie und zugehörige Lampe mit dieser Folie gemäß dem Oberbegriff des Anspruchs 1. Es handelt sich dabei insbesondere um Molybdänfolien, die Anwendung finden bei Quetschungen, wie sie für die Abdichtung von Glühlampen und Entladungslampen üblich sind.

### Stand der Technik

Aus der US-A 5 021 711 ist bereits eine Einschmelzfolie und zugehörige Lampe mit dieser Folie bekannt. Um gegen Oxidation besser geschützt zu sein, ist die Folie mit einer Schutzschicht von Al, Cr, Si, Ti oder Ta versehen. Die Dicke beträgt 5 bis 100 nm.

Eine ähnliche Technik ist aus der DE-A 30 06 846 bekannt, in der zum gleichen Zweck Schichten aus Ta, Nb, V, Cr, Ti, Y, La, Hf oder Sc herangezogen werden. Die Schichtdicke liegt bei 10 bis 200 nm.

In der Praxis wird für den Schutz der Molybdänfolien vor Oxidation im Bereich der Folien-Stift-Schweißverbindung meist eine partielle Verchromung verwendet. Bei diesem sehr arbeitsaufwendigem Verfahren werden die durch Widerstandsschweißen zwischen Stift und Folie hergestellten Schweißverbindungen von Hand bis zu der Höhe in ein sandähnliches Medium gesteckt bis zu der die Verchromung erfolgen soll. Durch chemische Reaktionen erfolgt in einem wenig umweltfreundlichen Prozeß die partielle Chromabscheidung. Durch diese Chromabscheidung (Oxidationsschutz) wird eine höhere Temperaturbelastbarkeit der Folie-Stift-Verbindungen erreicht. Dabei ist eine Temperaturbelastung bis ca. 550° C möglich.

Bei einigen Lampen ist nicht die Oxidation der Folie-Stift-Verbindungen für das Versagen der Foilenabdichtung verantwortlich, sondern der Angriff der Molybdänfolie durch die korrosiv wirkenden Füllungsbestandteile (beispielsweise Metallhalogenide) oder auch Füllgase. Zur Einschränkung dieses Angriffs wird die Molybdänfolie bisher sandgestrahlt, was zu einer Verbesserung der Glas-Metall-Verbindung führt. Das Sandstrahlen führt jedoch beim Widerstandsschweißen zu hohem Ausschuß, da dadurch nichtleitende Al₂O₃-Partikel auf der Mo-Folienoberfläche verbleiben. Außerdem erhöht sich der Verschleiß der Widerstands-Schweißelektroden sehr stark. Bei sandgestrahlten Folien ist ein Austausch der Elektrode bereits nach ca. 70 Schweißungen notwendig (gegenüber einem Austauschintervall von ca. 1000 Schweißungen bei unbehandelter Folie), so daß ein häufiger Wechsel der Elektroden erforderlich ist.

### Darstellung der Erfindung

Es ist Aufgabe der vorliegenden Erfindung, eine Einschmelzfolie gemäß dem Oberbegriff des Anspruchs 1 bereitzustellen, die gut vor Oxidation und Korrosion geschützt ist und bei der nach Möglichkeit trotzdem die Schweißbarkeit gewährleistet bleibt.

Diese Aufgabe wird durch die kennzeichnenden Merkmale des Anspruchs 1 gelöst. Besonders vorteilhafte Ausgestaltungen finden sich in den abhängigen Ansprüchen.

Zur Verhinderung der Oxidation und Korrosion und für eine gute Schweißbarkeit wird die Molybdänfolie teilweise oder bevorzugt allseitig mit reinem Ruthenium oder einer Verbindung, die Ruthenium enthält, beschichtet. Als Beschichtungswerkstoff eignet sich vor allem reines Ruthenium, sowie eine Molybdän-Ruthenium-Legierung mit eutektischer Zusammensetzung.

Die Schichtdicken der Ruthenium-haltigen Schicht liegen bevorzugt im Bereich von 0,02 bis 1,0 µm. In einer besonders bevorzugten Ausführungsform liegt die Schichtdicke bei 0,02 bis 0,09 µm.

Das Beschichten kann durch bekannte Beschichtungsverfahren erfolgen, vorzugsweise durch Sputtern.

Die mit Ruthenium oder Ruthenium-Legierungen beschichteten Molybdänfolien sind sehr gut schweißbar, im Gegensatz zu Molybdänfolien, die mit Chrom, Silizium, Aluminium o.ä. beschichtet sind.

In einer bevorzugten Ausführungsform wird die Oxidationsbeständigkeit der Stift-Folie-Schweißverbindungen durch Beschichten der Stromzuführungen mit gleichen oder ähnlichen Beschichtungswerkstoffen, die für die Folie eingesetzt werden können, erhöht.

Die erfindungsgemäßen elektrischen Lampen besitzen ein Lampengefäß aus Quarzglas oder Hartglas, das mit Molybdänfoliendurchführungen versehen ist, die Bestandteil mindestens einer Quetschdichtung des Lampengefäßes sind. In der mindestens einen Quetschdichtung ist wenigstens eine Molybdänfolie gasdicht eingequetscht. Die Molybdänfolie bzw. die Molybdänfolien sind erfindungsgemäß mit Ruthenium-haltiger Beschichtung versehen.

Die Aufbringung einer Schicht aus Ruthenium (rein bzw. als Legierung) auf die Folie erlaubt es erstmals, filigrane Stromzuführungen (u.U. als Gewickel ausgeführt) sicher und einfach mit der Folie zu verbinden. Statt des bisher verwendeten Widerstandsschweißens unter Zuhilfenahme einer Paste (Molybdän oder Platin), das nur für massive Stromzuführungen geeignet ist bzw. bei filigranen Stromzuführungen einen sehr hohen Ausschuss in Kauf nimmt, kann jetzt ein Hartlöt-Prozeß durchgeführt werden (bevorzugt unter Verwendung einer eutektischen MoRu-Legierung), für den relativ niedrige Temperaturen ausreichen (typisch etwa 360 °C weniger als bei reinem Ru). Statt etwa 2300 °C werden nur noch Temperaturen um 1900 bis 2000 °C erreicht.

Bevorzugt ist die innere Stromzuführung ungewendelt und besitzt einen Durchmesser von 10 bis 100 µm, insbesondere 10 bis 50 µm.

In einer besonders bevorzugten Ausführungsform ist die innere Stromzuführung einfach gewendelt und besitzt einen äußeren Durchmesser von 20 bis 150 µm, insbesondere 20 bis 80 µm.

Ein Verfahren zum Herstellen einer elektrisch leitenden Verbindung zwischen einer Folie aus Molybdän und einem Metalldraht, insbesondere mit einem Durchmesser zwischen 10 und 100 µm, zeichnet sich dadurch aus, daß die Folie mit einer Ruthenium-haltigen Beschichtung im Bereich der Kontaktfläche zum Draht ausgestattet ist. Der Draht ist insbesondere aus Wolfram gefertigt.

In einer zweiten Ausführungsform kann der Metalldraht einfach gewendelt sein und somit ein Gewickel bilden. Insbesondere kann der Außendurchmesser des Gewickels zwischen 20 und 80 µm betragen.

### Figuren

Im folgenden soll die Erfindung anhand mehrerer Ausführungsbeispiele näher erläutert werden. Es zeigen:
- Figur 1: eine Metallhalogenidlampe, im Schnitt
- Figur 2: ein weiteres Ausführungsbeispiel einer Glühlampe, im Schnitt
- Figur 3: ein weiteres Ausführungsbeispiel einer Metallhalogenidlampe als Ausschnitt

### Beschreibung der Zeichnungen

Bei dem bevorzugten, in der Figur 1 schematisch dargestellten Ausführungsbeispiel der Erfindung handelt es sich um eine Hochdruckentladungslampe mit einer elektrischen Leistungsaufnahme von ca. 24000 W. Diese Lampe besitzt ein aus Quarzglas bestehendes Entladungsgefäß 1. Das Entladungsgefäß 1 weist einen Entladungsraum 2 und zwei auf einander gegenüberliegenden Seiten des Entladungsraumes 2 angeordnete, zylindrische Kolbenschäfte 3 auf, von denen in der Figur nur einer ausschnittweise und geschnitten abgebildet ist. Zwei Elektroden 4 aus Wolfram erstrecken sich jeweils vom Entladungsraum 2 in einen der Kolbenschäfte 3 und sind dort jeweils mit einer kreisscheibenförmigen Molybdänscheibe 7 verlötet. Mit der Molybdänscheibe 7 sind vier Molybdänfolien 5 verschweißt, die gleichmäßig entlang der Mantelfläche eines hohlen Quarzglasstabes 8 angeordnet sind. Der hohle Quarzglasstab 8 wurde zusammen mit den Molybdänfolien 5 in das Innere des hohlen Kolbenschaftes 3 eingeführt. Die Molybdänfolien 5 bilden mit dem Quarzglas des Kolbenschaftes 3 und dem Quarzglas des hohlen Quarzglasstabes 8 eine gasdichte Einschmelzung. Die im Quarzglas eingeschmolzenen Molybdänfolien 5 weisen eine Beschichtung 6 von 75 nm Ruthenium auf. Die Elektrode 4 ist im Bereich des Kolbenschaftes 3 mit einer Molybdänfolie 10 umwickelt, die aber nicht im Quarzglas eingeschmolzen ist.

Beim in der Figur 2 abgebildeten Ausführungsbeispiel der Erfindung handelt es sich um eine einseitig gesockelte Hochdruckentladungslampe. Diese Lampe besitzt ein einseitig gequetschtes Entladungsgefäß 9 aus Quarzglas, in dem eine ionisierbare Füllung, die korrosiv wirkende Metallhalogenide umfaßt, gasdicht eingeschlossen ist. Innerhalb des Entladungsgefäßes 9 sind zwei Elektroden 22, 23 angeordnet, die jeweils über eine in der Quetschdichtung des Entladungsgefäßes 9 eingebettete Molybdänfolie 24, 25 mit je einer aus dem Entladungsgefäß 9 herausragenden Stromzuführung 26, 27 elektrisch leitend verbunden sind. Das Entladungsgefäß 9 ist, in geringem Abstand, vollständig von einem einseitig gequetschten, gasdicht verschlossenen Hüllkolben 28 umgeben. Der Hüllkolben 28 besteht aus Quarzglas, das mit ca. 0,5 Gewichtsprozent Cer dotiert ist. Innerhalb des Hüllkolbens 28 befindet sich Stickstoffgas, das bei Raumtemperatur einen Kaltfülldruck zwischen 600 mbar bis 700 mbar aufweist. Die aus dem Entladungsgefäß herausragenden Stromzuführungen 26, 27 sind jeweils über eine im Quetschfuß des Hüllkolbens 28 eingebettete Molybdänfolie 29, 30 mit je einer aus dem Hüllkolben 28 herausgeführten Stromzuführung 11, 12 elektrisch leitend verbunden. Ein einseitig gequetschter und einseitig gesockelter Außenkolben 13 umschließt den Hüllkolben 28 gasdicht. Der Außenkolben 13 ist evakuiert und besteht ebenfalls aus einem mit ca. 0,5 Gewichtsprozent Cer dotierten Quarzglas. Die aus dem Hüllkolben 28 herausgeführten Stromzuführungen 11, 12 sind jeweils über eine in der Quetschdichtung des Außenkolbens 13 eingebetteten Molybdänfolie 14, 15 mit je einer aus dem Außenkolben 13 herausragenden Stromzuführung 16, 17 elektrisch leitend verbunden. Die aus dem Außenkolben 13 herausgeführten Stromzuführungen 16, 17 stehen mit den aus dem Sockel 18 herausragenden Kontaktstiften 19, 20 im elektrischen Kontakt. Die in diesem Ausführungsbeispiel verwendeten Molybdänfolien sind alle mit einer eutektischen Mo-Ru-Legierung beschichtet, deren Dicke 500 nm beträgt. Die Zusammensetzung ist: Molybdän 43 Gew.-%, Ruthenium 57 Gew.-% (bevorzugt mindestens 40%, vorteilhaft mehr als 50% Ruthenium). Die Stromzuführungen 26, 12 und 17 sind mit einer Mo-Ru-Legierung beschichtet.

Beim Ausführungsbeispiel der Figur 3 handelt es sich um eine Halogenglühlampe 35 (12V bei 100 W Leistung) mit einem Lampenkolben 36 aus Quarzglas, der mit Hilfe einer Quetschdichtung 37 gasdicht verschlossen ist. In der Quetschdichtung des Lampenkolbens sind zwei Molybdänfolien 38 eingebettet. Innerhalb des Lampenkolbens befindet sich ein doppelt gewendelter Leuchtkörper 39, dessen einfach gewendelte Enden als innere Stromzuführung 40 wirken. Die inneren Stromzuführungen sind jeweils mit einer der in der Quetschdichtung eingebetteten Molybdänfolie 38 verschweißt. Aus der Quetschdichtung 37 ragen zwei äußere Stromzuführungen 34 heraus, die mit jeweils einer der beiden Molybdänfolien verbunden sind. Die beiden in der Quetschdichtung eingebetteten Molybdänfolien sind einseitig auf der Seite, an der die Stromzuführung 40 befestigt ist, mit einer eutektischen Mo-Ru-Legierung 90 nm dick beschichtet.

Das Wendelende 40 besteht aus 15 µm dickem Wolframdraht, der einfach gewendelt ist. Sein Außendurchmesser ist 55 µm. Das Wendelende und die Folie sind durch einen Hartlötprozeß miteinander verbunden. Der besondere Vorteil liegt darin, daß bisher für das Widerstandsschweißen eine Pulverschicht (Molybdän mit grober Körnung) verwendet werden mußte, in die das Gewickel eingedrückt wurde. Bei, Stromdurchgang des Schweißvorgangs kam es zu mehreren Nebenschlüssen aufgrund der inhomogenen Pulverschicht. Dies führte zu hohem Ausschuß und begrenzte die Untergrenze des Außendurchmesser der einfach gewendelten Stromzuführung auf etwa 80 µm, während erfindungsgemäß auch noch entsprechende Außendurchmesser zwischen 20 und 60 µm verarbeitbar sind. Dagegen benetzt jetzt die Rutheniumschicht, die als Lot wirkt, gleichmäßig die Folie und das aufgebrachte Einfach-Gewendel. Es gibt keine Nebenschlüsse, weshalb diese Methode es gestattet, deutlich kleinere Stromzuführungen, die insbesondere Wendelenden sein können, mit einer Folie zu verbinden.

Auch extrem feine (lediglich 10 bis 100 µm dicke) Stromzuführungen lassen sich auf ähnliche Weise schonend mit der Folie zuverlässig verbinden. Insbesondere zeigt sich somit eine besondere Eignung der Ruthenium-beschichteten Folien für Niedervoltlampen mit hoher Leistung (20 W bis 150 W), aber auch ein Einsatz bei Hochvoltlampen ist empfehlenswert. Der Fertigungsprozeß wird erheblich vereinfacht, da zwei Montageschritte entfallen können, hinzu kommen die um bis zu 70 % niedrigeren Herstellkosten. Eine besondere Eignung ist für Halogenlampen für die Allgemeinbeleuchtung und Automobilbeleuchtung festzustellen.

Die Rutheniumbeschichtung ermöglicht also eine verbesserte Verbindungstechnik zwischen Folie und Stromzuführung, wobei dieses Prinzip .sowohl für die innere als auch die äußere Stromzuführung gilt. im allgemeinen sind jedoch die inneren Stromzuführungen kritischer. Daher kann die Rutheniumbeschichtung einseitig auf der Folie nur in der Nähe der Kontaktfläche der Stromzuführung aufgebracht sein.

## Patentansprüche

1. Einschmelzfolie (5) für den Lampenbau, bestehend aus einem metallischen Grundkörper aus Molybdän, rein oder dotiert, und einer darauf zumindest teilweise aufgebrachten Beschichtung, **dadurch gekennzeichnet, daß** die Beschichtung (6) Ruthenium enthält.

2. Folie nach Anspruch 1, **dadurch gekennzeichnet, daß** die Beschichtung aus reinem Ruthenium oder einer Ruthenium-Verbindung bzw. -Legierung, insbesondere einer eutektischen Molybdän-Ruthenium-Legierung, besteht.

3. Folie nach Anspruch 1, **dadurch gekennzeichnet, daß** die Schichtdicke der Beschichtung zwischen 0,02 und 1,0 µm, insbesondere 0,02 bis 0,09 µm, beträgt.

4. Lampe mit einer Einschmelzfolie nach Anspruch 1 bis 3.

5. Lampe, umfassend ein Lampengefäß (1) aus Hartglas oder Quarzglas, das zumindest an einem Ende mit einer Abdichtung (3) versehen ist und ein Leuchtmittel sowie evtl. ine Füllung beinhaltet, wobei die Abdichtung mit mindestens einer im Hartglas oder Quarzglas eingeschmolzenen Molybdänfolie (5) als Teil einer gasdichten Durchführung (3, 5, 8) versehen ist, wobei die Durchführung eine innere Stromzuführung umfaßt, **dadurch gekennzeichnet, daß** die Molybdänfolie (5) zumindest teilweise mit einer Ruthenium-haltigen Schicht (6) versehen ist.

6. Lampe nach Anspruch 5, **dadurch gekennzeichnet, daß** die Abdichtung entweder als Quetschdichtung oder Einschmelzung ausgeführt ist.

7. Lampe nach Anspruch 5, **dadurch gekennzeichnet, daß** die äußeren Stromzuführungen mit den gleichen oder ähnlichen Ruthenium-haltigen Beschichtungswerkstoffen wie die Folie beschichtet sind.

8. Lampe nach Anspruch 5, **dadurch gekennzeichnet, daß** die innere Stromzuführung ungewendelt ist und einen Durchmesser von 10 bis 250 µm, insbesondere 10 bis 50 µm, besitzt.

9. Lampe nach Anspruch 5, **dadurch gekennzeichnet, daß** die innere Stromzuführung einfach gewendelt ist und einen äußeren Durchmesser von 20 bis 150 µm, insbesondere 20 bis 80 µm, besitzt.

10. Verfahren zum Herstellen einer elektrisch leitenden Verbindung zwischen einer Folie aus Molybdän und einem Metalldraht, insbesondere mit einem Durchmesser zwischen 10 und 250 µm, **dadurch gekennzeichnet, daß** die Folie mit einer Ruthenium-haltigen Beschichtung im Bereich der Kontaktfläche zum Draht ausgestattet ist.

11. Verfahren nach Anspruch 10, **dadurch gekennzeichnet, daß** der Draht aus Wolfram gefertigt ist.

12. Verfahren nach Anspruch 10, **dadurch gekennzeichnet, daß** der Metalldraht einfach gewendelt ist und somit ein Gewickel bildet.

13. Verfahren nach Anspruch 12, **dadurch gekennzeichnet, daß** der Außendurchmesser des Gewickels zwischen 20 und 80 µm beträgt.

## Claims

1. Fusible sealing foil (5) for lamp construction, comprising a metallic base body made from molybdenum, either pure or doped, and a coating applied to at least part of the base body, **characterized in that** the coating (6) contains ruthenium.

2. Foil according to Claim 1, **characterized in that** the coating consists of pure ruthenium or a ruthenium compound or ruthenium alloy, in particular a eutectic molybdenum-ruthenium alloy.

3. Foil according to Claim 1, **characterized in that** the layer thickness of the coating is between 0.02 and 1.0 µm, in particular 0.02 to 0.09 µm.

4. Lamp having a fusible sealing foil according to Claims 1 to 3.

5. Lamp, comprising a lamp vessel (1) made from hard glass or quartz glass, which at least at one end is provided with a sealing means (3) and contains a luminous means and if appropriate a fill, the sealing means being provided with at least one molybdenum foil (5) which is fused in the hard glass or quartz glass as part of a gastight leadthrough (3, 5, 8), the leadthrough comprising an inner supply conductor, **characterized in that** the molybdenum foil (5) is at least partially provided with a ruthenium-containing layer (6).

6. Lamp according to Claim 5, **characterized in that** the sealing means is designed either as a pinch seal or as a fused seal.

7. Lamp according to Claim 5, **characterized in that** the outer supply conductors are coated with the same or similar ruthenium-containing coating materials as the foil.

8. Lamp according to Claim 5, **characterized in that** the inner supply conductor is not coiled and has a diameter of from 10 to 250 µm, in particular 10 to 50 µm.

9. Lamp according to Claim 5, **characterized in that** the inner supply conductor is coiled once and has an external diameter of 20 to 150 µm, in particular 20 to 80 µm.

10. Process for producing an electrically conducting connection between a molybdenum foil and a metal wire, in particular with a diameter between 10 and 250 µm, **characterized in that** the foil is equipped with a ruthenium-containing coating in the region of its contact surface with the wire.

11. Process according to Claim 10, **characterized in that** the wire is made from tungsten.

12. Process according to Claim 10, **characterized in that** the metal wire is coiled once and therefore forms a wound structure.

13. Process according to Claim 12, **characterized in that** the external diameter of the wound structure is between 20 and 80 µm.

## Revendications

1. Feuille (5) de scellement pour la construction de lampes, constituée d'un corps de base métallique en molybdène pur ou dopé et d'un revêtement qui le revêt au moins en partie, **caractérisée en ce que** le revêtement (6) contient du ruthénium.

2. Feuille suivant la revendication 1, **caractérisée en ce que** le revêtement est en ruthénium pur ou en un composé de ruthénium ou en un alliage de ruthénium, notamment en un alliage eutectique de molybdène et de ruthénium.

3. Feuille suivant la revendication 1, **caractérisée en ce que** l'épaisseur du revêtement est comprise entre 0,02 et 1,0 µm notamment 0,02 et 0,09 µm.

4. Lampe ayant une feuille de scellement suivant la revendication 1 à 3.

5. Lampe comprenant une enceinte (1) de lampe en verre dur ou en verre au quartz, qui est munie au moins à une extrémité d'une étanchéité (3) et qui contient un agent lumineux ainsi qu'éventuellement un remplissage, l'étanchéité étant munie d'au moins une feuille (5) de molybdène scellée dans du verre dur ou du verre au quartz en tant que partie d'une traversée (3, 5, 8) étanche au gaz, la traversée comprenant une entrée intérieure de courant, **caractérisée en ce que** la feuille (5) de Molybdène est munie au moins en partie d'une couche (6) contenant du ruthénium.

6. Lampe suivant la revendication 5, **caractérisée en ce que** l'étanchéité est réalisée soit sous la forme d'une étanchéité à pincement, soit sous la forme d'un scellement.

7. Lampe suivant la revendication 5, **caractérisée en ce que** les entrées extérieures de courant sont revêtues des mêmes matériaux de revêtement contenant du ruthénium que la feuille ou de matériaux semblables.

8. Lampe suivant la revendication 5, **caractérisée en ce que** l'entrée intérieure de courant n'est pas bobinée et a un diamètre de 10 à 250 µm, notamment de 10 à 50 µm.

9. Lampe suivant la revendication 5, **caractérisée en ce que** l'entrée intérieure de courant est à un seul bobinage et a un diamètre extérieur de 20 à 150 µm, notamment de 20 à 80 µm.

10. Procédé d'obtention d'une liaison conductrice de l'électricité entre une feuille en molybdène et un fil métallique, ayant notamment un diamètre compris entre 10 et 250 µm, **caractérisé en ce que** la feuille est munie d'un revêtement contenant du ruthénium dans la zone de la surface de contact avec le fil.

11. Procédé suivant la revendication 10, **caractérisé en ce que** le fil est en tungstène.

12. Procédé suivant la revendication 10, **caractérisé en ce que** le fil métallique est à simple bobinage et forme ainsi un enroulement.

13. Procédé suivant la revendication 12, **caractérisé en ce que** le diamètre extérieur de l'enroulement est compris entre 20 et 80 µm.
